# EUROPÄISCHE PATENTSCHRIFT

(11) **EP 0 576 940 B1**
(45) Veröffentlichungstag und Bekanntmachung des Hinweises auf die Patenterteilung: **24.01.1996**
(21) Anmeldenummer: 93109822.2
(22) Anmeldetag: 19.06.1993
(51) Int. Cl.: B27K 3/52, A01N 61/00

(54) **Schädlings- und Brandschutzmittel für Holz und andere organische Materialien**
Pesticidal and fireproofing agent for wood and other organic materials
Agent pesticide et retardateur de feu pour le bois et d'autres matières organiques

(30) Priorität: 01.07.1992 DE 4221624
(43) Veröffentlichungstag der Anmeldung: 05.01.1994
(73) Patentinhaber: Fritz, Hubert, W-87746 Erkheim (DE)
(72) Erfinder: Fritz, Hubert, W-87746 Erkheim (DE)
(74) Vertreter: Pfister, Helmut, Dipl.-Ing.

(56) Entgegenhaltungen:
- DE-A- 3 518 188
- GB-A- 130 981
- GB-A- 455 533

## Beschreibung

Die Erfindung betrifft die Verwendung eines Schädlings- und Brandschutzmittels für Holz und andere organische Materialien.

Schutzmittel für Holz und andere organische Materialien sollen diese vor allem vor Schädlingen schützen, insbesondere vor Pilzen, zerstörenden Insekten und Bakterien. Daneben müssen die Schutzmittel in vielen Fällen auch die Brennbarkeit von Holz herabsetzen.

Diese Schutzwirkungen sollen durch die Schutzmittel nach Möglichkeit erzielt werden, ohne daß Menschen und Nutztiere oder die Umwelt gefährdet werden. Ferner sollen Schutzmittel umweltschonend und billig herstellbar sein.

Weitere Forderungen an die Schutzmittel sind einfache und ungefährliche Aufbringungsmöglichkeiten auf die zu schützenden Materialien sowie problemlose Entsorgungsmöglichkeiten für Reststoffe und behandelte Altstoffe.

Die Erfindung hat es sich zur Aufgabe gemacht, ein Schutzmittel zu schaffen das die vorerwähnten Bedingungen möglichst optimal erfüllt.

Zur Lösung dieser Aufgabe wird die Verwendung von Molke vorgeschlagen, die vorzugsweise unter Verdünnen mit etwa der gleichen Menge Wasser, mit Basen oder basisch wirkenden Stoffen verseift ist, als Schädlings- und Brandschutzmittel für Holz und andere organische Materialien.

In der DE-C-35 18 188 wird ein Verfahren zur Herstellung von milchsaurer Tonerde beschrieben, wobei die Tonerde durch Aufschlämmung mit Gärungsmolke ihre milchsauren Eigenschaften erlangt hat. Die so geschaffene Tonerde wird dabei als Antiseptikum, Bakterizid und/oder Bakteriostatikum verwendet. Durch die Erfindung wird eine neue Verwendung einer so behandelten Molke vorgeschlagen.

Molke fällt in vergleichsweise großen Mengen als billiges Nebenprodukt bei der Verarbeitung von Milch an. Wenn dabei aus der Milch Fett und Casein durch Säuerung oder Lab ausgeschieden ist, verbleibt die Molke, die unter anderem je 100 g noch etwa 0,9 g Eiweiß, 0,3 g Fett und 4,5 g Lactose enthält. Diese Molke wird zur erfindungsgemäßen Herstellung von Schutzmittel basisch verseift, vorzugsweise unter Verdünnung mit etwa der gleichen Menge Wasser. Für die Verseifung kann Frischmolke oder in der entsprechenden Menge in Wasser aufgelöstes Molkepulver eingesetzt werden. Die basische Verseifung der Molke kann vorzugsweise mit Alkalilaugen wie Natronlauge oder Kalilauge erfolgen. Es ist aber auch möglich, andere Basen oder basisch wirkende Stoffe zu verwenden, zum Beispiel Natriumcarbonat (Soda), Kaliumcarbonat (Pottasche), Calciumhydroxid (gelöschter Kalk, Kalkmilch), Calciumcarbonat (Kalkstein), Aluminiumhydroxid, Natriumphosphat oder Borax. Ferner ist es auch möglich, Mischungen unterschiedlicher Basen, zum Beispiel von Soda und Kalk, einzusetzen.

Die Durchführung der Verseifung erfolgt in der Regel durch Vermischen der in Wasser gelösten oder suspendierten Reaktionskomponenten in stöchiometrischen oder nicht stöchiometrischen Mengenverhältnissen, vorzugsweise mit Basenüberschuß, sowie gegebenenfalls unter Erhitzen. Die Verseifung erstreckt sich nicht nur auf den Restfettanteil in der Molke, sondern auch auf deren übrigen Bestandteile. Die Menge an zugegebener Base bzw. basisch reagierenden Stoffen wird so gewählt, daß sich im Verseifungsprodukt ein pH-Wert von 7,5 bis 14, vorzugsweise 8 bis 13, insbesondere 9 bis 12 ergibt.
Dem erfindungsgemäßen Schutzmittel können zur Abrundung des Eigenschaftsbildes oder Erzielung spezieller Zusatzeigenschaften andere schädlings- und brandhemmende Stoffe in gelöster, emulgierter oder suspendierter Form beigemischt werden, z.B. Borsalze, Ammoniumverbindungen, Amine, Aminoplastharze, Zucker, Stärke, Polyole, Phosphate, Silikate oder Carbonate sowie organische und anorganische Fungizide und Insektizide.

Für spezielle Anwendungen kann es vorteilhaft sein, dem Schutzmittel weitere Zusatzstoffe in gelöster, emulgierter oder suspendierter Form beizumischen, z. B. Hydrophobierungsmittel wie Wachse oder Silikone, ferner Bindemittel wie Alkyd-, Acrylat-, Vinylharze oder trocknende Öle. Dadurch kann die Auswaschbeständigkeit des Schutzmittels verbessert und die Feuchtigkeitsaufnahme des mit dem Schutzmittel behandelten Materials verringert werden. Schließlich kann es auch vorteilhaft sein, dem Schutzmittel Farbstoffe, z.B. Karotin, oder Pigmente, z.B. Erdfarben, beizumengen, um dadurch eine Kennzeichnung der behandelten Materialien, eine dekorative Gestaltung oder einen verbesserten Lichtschutz zu erreichen.

Die Behandlung der zu schützenden Materialien mit dem erfindungsgemäßen Schutzmittel erfolgt durch Streichen, Sprühen, Gießen, Fluten, Tauchen oder Tränken. Im allgemeinen ist für die Schutzwirkung die oberflächliche Behandlung der zu schützenden Materialien mit dem Schutzmittel ausreichend. In besonderen Fällen kann die teilweise oder vollständige Durchtränkung des Materials, z.B. durch Anwendung von Vakuum-, Druck- oder Druck-Vakuum-Verfahren vorteilhaft sein. Die Aufbringmenge des Schutzmittels beträgt bei Holzspänen 0,5 - 2, vorzugsweise 0,8 - 1,2 kg/kg. Das mit dem Schutzmittel behandelte Material wird in der Regel anschließend an der Luft bei normaler oder erhöhter Temperatur getrocknet.

Das erfindungsgemäß behandelte Material besitzt eine hervorragende, anhaltende Beständigkeit gegen Schädlinge aller Art, insbesondere gegen verfärbende und zerstörende Pilze (z.B. Schimmel-, Bläue-, Fäulnispilze), gegen zerstörende Insekten (z.B. Anobien, Hausbock, Lyctus) sowie gegen Bakterien. Das erfindungsgemäß behandelte Material wird auch von anderem Ungeziefer gemieden, das sich sonst in entsprechenden Materialien einnistet, z.B. Ameisen, Mäusen usw. Die Wirksamkeit des Schutzmittels gegenüber Schädlingen beruht hauptsächlich auf seiner Alkalität. Daneben besitzt das behandelte Material eine deutlich verringerte Brennbarkeit. Diese kommt offensichtlich im wesentlichen dadurch zustande, daß die im Schutzmittel enthaltenen Molkebestandteile im Brandfalle eine isolierende Kohleschutzschicht bilden sowie durch Abspaltung unbrennbarer Gase gleichsam eine Schutzgas-Atmosphäre entwickeln, die die Sauerstoffzufuhr behindert. Die Gesamtwirkung des Schutzmittels beruht im wesentlichen auf dem Zusammenspiel des besonderen stofflichen Aufbaus der Molke mit der durch die Verseifung bewirkten Alkalität. Die wirksamen Bestandteile des Schutzmittels dringen auch in die zu schützenden Materialien ein und erzielen deswegen einen mehr als nur oberflächlichen Schutz.

Das erfindungsgemäße Schutzmittel wird vorzugsweise zur Behandlung von Holz, insbesondere auf dem Baugebiet, benutzt. Es eignet sich außer zur Behandlung von Massivholz und Holzwerkstoffen vorzugszum Schutz von kleinteiligen Holzmaterialien wie Holzwolle und insbesondere Holzspänen. Derartig behandelte kleinteiligen Holzerzeugnisse können beispielsweise für Isolierzwecke eingesetzt werden, insbesondere zur umweltfreundlichen und kostengünstigen Wärmeisolierung im Baubereich.

Das erfindungsgemäße Schutzmittel eignet sich auch vorteilhaft zum Schutz anderer organischer Materialien als Holz, insbesondere im Baubereich. Beispielsweise kann damit die Gefährdung durch Schädlinge oder Feuer bei folgenden Materialien verringert werden: bei Cellulose und Baumwolleprodukten, Baupapieren, Zellstoff- bzw. Papierflocken, Torf-, Kork-, Kokos-, Jute-, Wolle-, Stroh-, Schilf-, Heu-, Rindenprodukten sowie Erzeugnissen aus Hülsen und Schalen von Früchten.

Auch bei synthetischen organischen Produkten wie Kunststoffmaterialien kann durch die Schutzmittel insbesondere eine vorteilhafte Brandschutzwirkung erzielt werden, z.B. bei Formteilen, Folien, Bändern, Schnitzeln, Fasern, Granulat, Pulver und entsprechenden Schaumstoffen aus Polyethylen, Polypropylen und anderen Polyolefinen, ferner Polystyrol und anderen Styrolpolymerisaten, Acrylaten, Kautschuken, Alkydharzen, Formaldehydharzen, Polyesterharzen usw.

Selbst bei bestimmten anorganischen Materialien wie künstlichen Mineralfasern werden mit den Schutzmitteln positive Wirkungen erzielt wie verringerte Brüchigkeit und reduzierte Einnistung von Ungeziefer.

Bei allen genannten Materialien wird durch die bindenden Kräfte des Schutzmittels auch die Bildung und das Freiwerden von Stäuben vermindert.

Das Schutzmittel gemäß der Erfindung besitzt aufgrund seiner Alkalität auch eine konservierende Wirkung gegenüber Metallen. Dadurch werden z.B. Eisen- oder Stahlteile, etwa Befestigungsmittel, nicht nur nicht angegriffen, sondern sogar gegen Korrosion geschützt.

Neben der schädlings- und feuerabweisenden sowie staubbindenden und konservierenden Wirkung hat das erfindungsgemäße Schutzmittel den Vorteil der einfachen, ungefährlichen und billigen Herstellbarkeit aus großteils auf natürlichem Wege entstehenden, kostengünstigen Rohstoffen. Mit dem Schutzmittel behandelte Rest- oder Altstoffe lassen sich auch ohne große Probleme entsorgen. So ist die thermische Verwertung durch Verbrennung ohne Entstehung besonders umweltbelastender Stoffe möglich. Auch die Kompostierung kommt in Betracht. Gegebenenfalls kann die Entsorgung dadurch weiter erleichtert werden, daß zuvor die Alkalität des Schutzmittels durch Neutralisation vorzugsweise mit nicht umweltrelevanten Säuren wie Essigsäure, Citronensäure usw. beseitigt wird.

### Beispiele 1 bis 8

Frischmolke wird durch Verrühren mit einer wäßrigen Base bei 50 °C verseift. Die Base wird zuvor durch Auflösen und/oder Suspendieren des entsprechenden basischen Stoffes in 50 °C warmem Wasser zubereitet. Die Durchführung der Verseifung erfolgt jeweils in unterschiedlichen Ausführungen mit den in der folgenden Tabelle angegebenen Massenanteilen und Basen.

| Beispiel Nr. | Molke Massenteile | Wasser Massenteile | Base Massenteile | | pH-Wert des Endproduktes |
|---|---|---|---|---|---|
| 1 | 47 | 47 | Soda | 6 | 10 |
| 2 | 47 | 48 | Soda | 2 | 8 |
| | | | NaHCO₃ | 3 | |
| 3 | 70 | 22 | Soda | 4 | 11,5 |
| | | | Kalk | 4 | |
| 4 | 70 | 24 | Soda | 2 | 9,5 |
| | | | Borax | 4 | |
| 5 | 50 | 45 | NaOH | 2 | 11 |
| | | | Al(OH)₃ | 3 | |
| 6 | 70 | 24 | NaOH | 1 | 10 |
| | | | Borax | 4 | |
| 7 | 50 | 49,5 | NaOH | 0,5 | 12 |
| 8 | 50 | 47 | NaOH | 3 | 13 |

Mit den oben erhaltenen unterschiedlichen Molke-Verseifungsprodukten werden jeweils gesondert Holzspäne unter ständigem Umwälzen allseitig besprüht. Die Aufnahme der Späne an Molke-Verseifungsprodukt beträgt jeweils ca. 1 kg/kg.

Jeweils ein Teil der behandelten Späne wird auf einen Feuchtigkeitsgehalt von 30 % getrocknet und bei einer relativen Luftfeuchtigkeit von 80 % sowie einer Temperatur von 23 °C gelagert. An keinen der mit den unterschiedlichen Molke-Verseifungsprodukten behandelten Spänen tritt unter diesen Bedingungen im Verlauf von Wochen ein erkennbarer Pilzbefall auf. An einer Vergleichsprobe aus unbehandelten Spänen zeigt sich unter gleichen Bedingungen innerhalb von Tagen ein intensiver Befall unterschiedlicher Schimmelarten.

Jeweils ein anderer Teil der behandelten und getrockneten Späne wird kurzzeitig mit einem Bunsenbrenner beflammt. Die mit den unterschiedlichen Molke-Verseifungsprodukten behandelten Späne kommen jeweils lediglich zum Glimmen und erlöschen nach Entfernung der Flamme von selbst. Eine Vergleichsprobe aus unbehandelten Spänen fängt beim gleicher Beflammung sofort Feuer und verbrennt anschließend vollständig.

Werden die mit den unterschiedlichen Molke-Verseifungsprodukten behandelten Holzspäne in die Nähe von Ameisen gebracht, so werden die Späne von den Ameisen gemieden.

Entsprechende Ergebnisse wie bei der oben beschriebenen Behandlung von Holzspänen werden erreicht, wenn mit den einzelnen Molke-Verseifungsprodukten jeweils andere organische Materialien wie Papierflocken, Kork-, Kokos-, Jute-, Wolle-, Stroh- oder Schilfmatten bzw. -schnitzel behandelt werden.

### Beispiel 9

70 Massenteile des gemäß Beispiel 4 hergestellten Molke-Verseifungsproduktes werden mit 30 Massenteilen einer paraffinischen Wachsemulsion vermischt. Mit der Mischung werden Holzspäne allseitig behandelt und getrocknet. Die so präparierten Späne werden drei Stunden lang künstlich beregnet und anschließend auf 30 % Feuchtigkeitsgehalt getrocknet. Mit den Spänen werden dann wie in den Beispielen 1 bis 8 Lagerungs- und Brandprüfungen durchgeführt Die Späne zeigen bei der Lagerung keinen Pilzbefall und bei der Brandprüfung Schwerentflammbarkeit.

## Patentansprüche

1. Verwendung von Molke, die vorzugsweise unter Verdünnen mit etwa der gleichen Menge Wasser, mit Basen oder basisch wirkenden Stoffen verseift ist, als Schädlings- und Brandschutzmittel für Holz und andere organische Materialien.

2. Verwendung von Molke nach Anspruch 1, **dadurch gekennzeichnet, daß** als Verseifungsmittel Natronlauge, Kalilauge, Natriumcarbonat (Soda), Kaliumcarbonat (Pottasche), Calciumhydroxid (gelöschter Kalk, Kalkmilch), Calciumcarbonat (Kalkstein), Natriumphosphat oder Borax sowie deren Mischungen eingesetzt worden sind.

3. Verwendung von Molke nach einem der vorhergehenden Ansprüche, **dadurch gekennzeichnet, daß** die Verseifung mit Basenüberschuß sowie gegebenenfalls unter Erhitzen erfolgt ist.

4. Verwendung von Molke nach einem der vorhergehenden Ansprüche, **dadurch gekennzeichnet, daß** die Menge an zugegebener Base bzw. basisch ragierenden Stoffen so gewählt worden ist, daß sich ein pH-Wert von 7,5 bis 14, vorzugsweise 8 bis 13, insbesondere 9 bis 12, ergibt.

5. Verwendung von Molke nach einem der vorhergehenden Ansprüche, **dadurch gekennzeichnet, daß** der verseiften Molke andere schädlings- und feuerverhindernde Stoffe in gelöster, emulgierter oder suspendierter Form beigemischt sind, vorzugsweise Borsalze, Ammoniumverbindungen, Amine, Aminoplastharze, Zucker, Stärke, Polyole, Phosphate, Silikate oder Carbonate sowie organische und anorganische Fungizide und Insektizide.

6. Verwendung von Molke nach einem der vorhergehenden Ansprüche, **dadurch gekennzeichnet, daß** der verseiften Molke Hydrophobierungsmittel wie Wachse oder Silikone und/oder Bindemittel wie Alkyd-, Acrylat-, Vinylharze oder trocknende Öle und/oder Farbstoffe wie Karotin und/oder Pigmente wie Erdfarben zugemischt sind.

7. Verwendung von Molke nach einem der vorhergehenden Ansprüche zur Behandlung von Holz und Holzwerkstoffen, vorzugsweise von kleinteiligen Holzmaterialien wie Holzwolle und vor allem Holzspänen, insbesondere als Isoliermaterial für den Baubereich.

8. Verwendung von Molke nach einem oder mehreren der vorhergehenden Ansprüche zur Behandlung von bei Cellulose- und Baumwollprodukten, Baupapieren, Zellstoff- bzw. Papierflocken, Torf-, Kork-, Kokos-, Jute-, Wolle-, Stroh-, Schilf-, Heu-, Rindenprodukten sowie Erzeugnissen aus Hülsen und Schalen von Früchten, vorzugsweise als Isolierungsmittel für den Baubereich.

9. Verwendung von Molke nach einem oder mehreren der vorhergehenden Ansprüche zur Behandlung von synthetischen organischen Produkten wie Formteilen, Folien, Bändern, Schnitzeln, Fasern, Granulat, Pulver und entsprechenden Schaumstoffen aus Polyethylen, Polypropylen und anderen Polyolefinen, ferner Polystyrol und anderen Styrolpolymerisaten, Acrylaten, Kautschuken, Alkydharzen, Formaldehydharzen und Polyesterharzen.

## Claims

1. Use of whey, which has been saponified preferably by dilution with approximately the same quantity of water, alkali or alkaline acting substances, as a pesticide or fire-retardant agent for wood and other organic materials.

2. Use of whey according to claim 1, characterized in that the agents employed for saponification are caustic soda, caustic potash solution, sodium carbonate (soda), potassium carbonate (potash), calcium hydroxide (caustic lime, slaked lime), calcium carbonate (limestone), sodium phosphate or borax as well as mixtures thereof.

3. Use of whey according to one of the preceding claims, characterized in that saponification was effected by an excess of alkali and possibly by heating.

4. Use of whey according to one of the preceding claims, characterized in that the quantity of alkali or alkaline reacting substances added has been chosen in such a way that a pH of 7,5 to 14, preferably 8 to 13, in particular 9 to 12 results.

5. Use of whey according to one of the preceding claims, characterized in that other pesticidal or fire-retardant substances have been added in a dissolved, emulsified or suspended state, preferably boron salts, ammonium compounds, amines, aminoplastic resins, sugar, starch, polyols, phosphates, silicates or carbonates as well as organic and inorganic fungicides and insecticides.

6. Use of whey according to one of the preceding claims, characterized in that the saponified whey has been mixed with water-repellent agents such as waxes or silicones and/or binding agents such as alkyd resins, acrylic resins, vinyl resins or drying oils and/or dyestuffs such as carotenes and/or pigments such as earth colours.

7. Use of whey according to one of the preceding claims for the treatment of wood and derived timber products, preferably in the form of small-size wood materials such as wood wool and first of all wood chips, in particular as insulating material in the construction field.

8. Use of whey according to one or more of the preceding claims for the treatment of cellulose and cotton products, building papers, woodpulp flakes or paper flakes, peat, cork, coconut, jute, wool, straw, reed, hay and bark products as well as products from skins, hulls and husks of fruit, preferably as insulating material in the construction field.

9. Use of whey according to one or more of the preceding claims for the treatment of synthetic organic products such as form parts, sheets, tapes, chips, fibres, granulates, powders and corresponding foam rubbers made from polyethylene, polypropylene and polyolefines, as well as polystyrene and other styrene polymerizates, acrylates, caoutchouc, alkyd resins, formaldehyde resins and polyester resins.

## Revendications

1. Utilisation de petit-lait, dilué avec la même quantité d'eau, saponifié de préférence avec des bases ou avec des substances ayant des propriétés basiques, comme insecticide ou comme protection contre le feu pour le bois ou pour autres matériaux organiques.

2. Utilisation de petit-lait suivant la revendication 1 caractérisée en ce que les substances saponifiantes ont été soude caustique, potasse, carbonate de sodium, carbonate de potassium, hydroxyde de calcium (chaux éteinte, lait de chaux), carbonate de calcium (pierre à chaux), phosphate de sodium ou borax, ainsi que leurs mélanges.

3. Utilisation de petit-lait suivant l'une des revendications précédentes, caractérisée en ce que la saponification a été effectuée avec un excès de bases, ainsi que le cas échéant avec chauffage.

4. Utilisation de petit-lait suivant l'une des revendications précédentes, caractérisée en ce que la quantité de base ou de substances ayant des réactions basiques, ajoutée, a été choisie telle que le pH résultant soit entre 7.5 et 14, de préférence entre 8 et 13 et plus précisément entre 9 et 12.

5. Utilisation de petit-lait suivant l'une des revendications précédentes, caractérisée en ce que l'on ajoute au petit-lait d'autres substances comme des pesticides ou des substances qui protègent contre le feu sous forme dissoute, émulsionnée ou suspendue, de préférence des sels de bore, des composés d'ammonium, des amines, des résines aminoplastiques, des sucres, des fécules, des polyols, des phosphates, des silicates ou des carbonates, ainsi que des fongicides ou des insecticides organiques ou inorganiques.

6. Utilisation de petit-lait suivant l'une des revendications précédentes, caractérisée en ce que l'on ajoute au petit-lait saponifié des substances rendant le mélange hydrophobe, comme les cires ou les silicones et/ou des substances agglutinantes comme des résines d'alkyle, des résines acryliques, des résines de vinyle ou des huiles siccatives et/ou des colorants comme le carotène et/ou des pigments comme les couleurs de terre.

7. Utilisation de petit-lait suivant l'une des revendications précédentes pour le traitement de bois ou des matériaux en bois, de préférence des morceaux de bois de petite taille, comme de la laine de bois et surtout des copeaux de bois, particulièrement des matériaux isolants dans le domaine de la construction.

8. Utilisation de petit-lait suivant l'une ou plusieurs des revendications précédentes pour le traitement des produits de cellulose et de coton, des papiers de construction, des flocons de pâte de bois ou de papier, des produits de tourbe, de liège, de coco, de jute, de laine, de paille, de roseau, de foin, et d'écorce, ainsi que des produits des cosses et des peaux de fruits, de préférence comme matériau d'isolation dans le domaine de la construction.

9. Utilisation de petit-lait suivant l'une ou plusieurs des revendications précédentes pour le traitement des produits synthétiques organiques comme les moules, les feuilles, les rubans, les rognures, les filaments, les granules, les poudres et les mousses correspondantes de polyéthylène, de polypropylène et d'autres polyoléfines, de plus le polystyrène et autres styrolpolymérisats, les acrylates, des caoutchoucs, des résines d'alkyle, de formaldéhyde et les résines de polyester.
